# EUROPÄISCHE PATENTSCHRIFT

(11) **EP 0 187 917 B1**
(45) Veröffentlichungstag und Bekanntmachung des Hinweises auf die Patenterteilung: **28.12.1988**
(21) Anmeldenummer: 85114639.9
(22) Anmeldetag: 18.11.1985
(51) Int. Cl.: C23C 22/24, C23C 22/12, C23C 22/17, C23C 22/22, C23F 11/00, C23F 11/18, B05D 3/02, B05D 7/14, C09D 5/08

(54) **Verfahren zur Verbesserung des Korrosionsschutzes autophoretisch abgeschiedener Harzschichten auf Metalloberflächen**
Process for improving the protection against corrosion of resin layers autophoretically deposited on metal surfaces
Procédé pour la protection anticorrosive de couches de résine déposées autophorétiquement sur surfaces métalliques

(30) Priorität: 09.01.1985 DE 3500443
(43) Veröffentlichungstag der Anmeldung: 23.07.1986
(73) Patentinhaber: Gerhard Collardin GmbH, D-5000 Köln (DE)
(72) Erfinder: Schellenberg, Lutz, D-5000 Köln 40 (DE); Hamacher, Matthias, D-5030 Hürth-Gleuel (DE)
(74) Vertreter: Härle, Horst

(56) Entgegenhaltungen:
- DE-A- 2 638 714
- US-A- 4 030 945
- US-A- 4 186 226
- US-A- 4 411 865
- PATENT ABSTRACTS OF JAPAN, unexamined applications, C Field, Vol. 8, Nr. 193, 5. September 1984 THE PATENT OFFICE JAPANESE GOVERNMENT Seite 89 C 241
- PATENT ABSTRACTS OF JAPAN, unexamined applications, C Field, Vol. 8, Nr. 11, 18 Jänner 1984 THE PATENT OFFICE JAPANESE GOVERNMENT Seite 58 C 205
- PATENT ABSTRACTS OF JAPAN, unexamined applications, C Field, Vol. 7, Nr. 225, 6. Oktober 1983 THE PATENT OFFICE JAPANESE GOVERNMENT Seite 130 C 189
- PATENT ABSTRACTS OF JAPAN, unexamined applications, C Field, Vol. 5, Nr. 85, 3. Juni 1981 THE PATENT OFFICE JAPANESE GOVERNMENT Seite 30 C 57

## Beschreibung

Die Erfindung betrifft ein Verfahren, mit dem der Korrosionsschutz autophoretisch auf Metalloberflächen abgeschiedener Harzschichten im Vergleich mit bisher bekannten Verfahren deutlich verbessert werden kann.

Der verbessernde Einfluss anorganischer Pigmente auf den Korrosionsschutz autophoretisch abgeschiedener organischer Beschichtungen auf verschiedenen Metalloberflächen ist seit langer Zeit bekannt. So wird in der US-PS 4 030 945 vorgeschlagen, mit organischen Harzen autophoretisch beschichtete Metalloberflächen im Anschluss an die eigentliche Beschichtungsreaktion mit verdünnten wässrigen Lösungen zu spülen, die sechswertiges Chrom allein oder sechswertiges Chrom neben reduzierten Chrom-Verbindungen enthalten. Für die Spüllösungen werden wasserlösliche, sechswertiges Chrom enthaltende Verbindungen, z.B. Chromsäure, Kaliumdichromat, Magnesiumdichromat, Kaliumchromat oder Natriumchromat eingesetzt, wobei auch der Einsatz wässriger Lösungen von Chromsäure zusammen mit wasserlöslichen Salzen der jeweiligen Metalle möglich ist. Das Spülen von mit organischen Schichten überzogenen Metalloberflächen mit derartigen Lösungen wird auch in der US-PS 4 186 226 beschrieben. wobei als Quelle für Chrom in den Lösungen bevorzugt Natriumdichromat verwendet wird.

In weiteren bekannten Verfahren zur Verbesserung des Korrosionsschutzes autophoretisch beschichteter Metalloberflächen werden als Korrosionsschutzpigmente Barium-, Strontium-, Zink-oder Bleiverbindungen eingesetzt, wobei man bevorzugt die Chromate der genannten Metalle verwendet. Diese Chromate sind ausnahmslos schlecht in Wasser löslich.

Grundsätzlich ist es jedoch möglich, die genannten anorganischen Pigmente, die für einen verbesserten Korrosionsschutz Sorge tragen sollen, unmittelbar in das Beschichtungsbad zu geben. Das autophoretische Beschichtungsverfahren basiert, wie aus zahlreichen Publikationen bekannt ist, darauf, dass die saure wässrige Harzdispersion die zu beschichtende Metalloberfläche anbeizt und dabei Metallionen der zu beschichtenden Metallschicht in Lösung gehen. Diese positiven Ladungsträger koagulieren die stabilisierte Harzdispersion in der Nähe der Metalloberfläche, wodurch eine homogene Beschichtung der Metalloberfläche mit dem organischen Harz bewirkt wird. Durch den niedrigen pH-Wert dieses Beschichtungsverfahrens (zwischen 1,5 und 4,0) werden auch die genannten Korrosionsschutzpigmente, die in Wasser nur eine geringe Löslichkeit aufweisen, mehr oder weniger schnell in eine lösliche Form umgewandelt. Sie können zwar in dieser Form gleichzeitig mit den organischen Harzteilchen abgeschieden werden, tragen aber andererseits in unerwünschter Weise zu einer vermehrten Koagulation der Harzdispersion bei, die unter Umständen sogar zu einem Zusammenbruch der stabilen Harzdispersion durch vollständige Koagulation führt.

Die Erfindung stellte sich die Aufgabe, den Nachteil der Anwendung derartiger Korrosionsschutzpigmente in autophoretischen Beschichtungsbädern zu überwinden. Es wurde nämlich überraschenderweise gefunden, dass stabile organische Schichten mit ausgezeichneten Korrosionsschutz-Eigenschaften auf Metalloberflächen erhalten werden können, wenn man die Metalloberflächen nach der eigentlichen Beschichtungsreaktion vor einem Trocknen des organischen Harzfilms in eine wässrige Metallsalzlösung taucht und die in dem organischen Film verbliebenen Metallsalze durch anschliessendes Tauchen in eine wässrige, sechswertiges und gegebenenfalls auch dreiwertiges Chrom enthaltende Spüllösung in Chromate überführt und anschliessend die Chromate enthaltende Beschichtung der Metalloberfläche trocknet und einbrennt.

Gegenstand der Erfindung ist somit ein Verfahren zur Verbesserung des Korrosionsschutzes autophoretisch abgeschiedener Harzschichten auf Metalloberflächen, bei dem man die nach an sich bekannten Methoden gereinigten, mit einem beliebigen organischen Harz autophoretisch beschichteten und gegebenenfalls mit Wasser gespülten Metalloberflächen
a) mit einer wässrigen Lösung eines gut in Wasser löslichen Salzes eines Metalles aus der Gruppe Strontium, Barium, Blei, Nickel, Kupfer und Zink bei einem pH-Wert im Bereich von 4,5 bis 8,5 in Kontakt bringt,
b) die in dem organischen Film verbleibenden Metallsalze durch Behandlung mit einer sechswertiges und gegebenenfalls auch dreiwertiges Chrom enthaltenden wässrigen Lösung in Chromate überführt und
c) die Metallchromate enthaltende organische Schicht in an sich bekannter Weise trocknet und/ oder bei erhöhter Temperatur einbrennt.

Als Metalloberflächen können für das erfindungsgemässe Verfahren Oberflächen von Metallen wie Aluminium, Zink, Eisen, Nickel, Zinn, Blei und Chrom oder deren Legierungen verwendet werden. Darunter fallen auch Metalloberflächen die mit einem der genannten Metalle oder einer ihrer Legierungen überzogen sind.

Die genannten Metalloberflächen werden nach an sich bekannten Methoden mechanisch und/ oder chemisch, z.B. durch Behandlung mit einer alkalischen Reinigerlösung, gereinigt und damit für den Verfahrensschritt des autophoretischen Beschichtens vorbereitet.

Nachfolgend werden die gereinigten Metalloberflächen durch Behandlung mit einer wässrigen sauren Dispersion eines organischen Harzes autophoretisch beschichtet. Die für diesen Beschichtungsschritt verwendbaren organischen Harze sind allgemein bekannt und im Handel erhältlich. So sind beispielsweise Dispersionen von Styrol-Butadien-Copolymeren, Acrylsäurecopolymeren, Acrylnitril-Butadien-Copolymeren, Ethylen-Vinylacetat-Copolymeren, Polyethylenhomopolymeren oder anderer aus dem Stand der Technik bekannter Harze verwendbar.

Gegebenenfalls werden die mit einem organischen Harz autophoretisch beschichteten Metalloberflächen vor der Weiterbehandlung mit Wassergespült.

Erfindungsgemäss werden nun die mit einem organischen Harz beschichteten und noch nicht getrockneten Metalloberflächen mit einer wässrigen Lösung eines gut in Wasser löslichen Salzes eines Metalles aus der Gruppe Strontium, Barium, Blei, Nickel, Kupfer und Zink in Kontakt gebracht. Bevorzugt werden Blei- oder Nickelsalze verwendet.

Die Anionen der erfindungsgemäss verwendbaren Salze unterliegen einerseits der Forderung, mit den jeweiligen Metallkationen gut in Wasser lösliche Salze zu bilden. Sie dürfen zudem nicht zur Gruppe derjenigen Anionen gehören, die in irgendeiner Weise schädlich auf das Ergebnis des erfindungsgemässen Verfahrens einwirken. Beispielsweise sind Salze der Halogenwasserstoffsäuren oder der Schwefelsäure erfindungsgemäss nicht geeignet, da die Anionen, z.B. CI- und SO₄²- bekanntermassen korrosiv auf Metalloberflächen wirken, und ihre Lösungen daher den Zweck, den Korrosionsschutz auf Metalloberflächen zu verbessern, zumindest zum Teil kompensieren.

Zur Verwendung in dem erfindungsgemässen Verfahren haben sich Salze der genannten Metalle mit Anionen organischer Carbonsäuren besonders bewährt. Es können beispielsweise die Ethanate (Acetate), Propanate (Propionate) oder auch Salze höherer Carbonsäuren oder Dicarbonsäuren verwendet werden. Bevorzugt werden die Ethanate (Acetate) der genannten Metalle, da beim Einbrennen des abgeschiedenen Überzugs in Gegenwart von Cr(VI)-lonen davon ausgegangen werden kann, dass sich die Anionen zu C0₂ und H₂0 zersetzen. Diese Zersetzungsprodukte beeinflussen den Korrosionsschutz der Metalloberflächen nicht negativ.

Der Gehalt an Metallsalzen in den wässrigen Lösungen, mit denen erfindungsgemäss die autophoretisch beschichteten Metalloberflächen behandelt werden, kann in weiten Grenzen schwanken. Er liegt zwischen 1 und 10 g Metallion pro Liter Anwendungslösung, bevorzugt bei 2,5 bis 7 g Metallion pro Liter Anwendungslösung.

Die wässrigen Lösungen weisen bei der Behandlung der Metalloberflächen einen pH-Wert im Bereich von 4,5 bis 8,5 auf. Gegebenenfalls kann unter Verwendung der Säure, deren Salz zur Verbesserung des Korrosionsschutzes eingesetzt wird, der pH-Wert innerhalb des genannten Bereiches erniedrigt werden. So werden Blei- oder Nickelethanat enthaltende Lösungen mit Ethansäure (Essigsäure) auf einen pH-Wert im Bereich von 4,9 bis 5,3 eingestellt.

Die wie oben beschrieben vorbereiteten und mit einem organischen Harz beschichteten Metalloberflächen werden nach an sich bekannten Methoden mit den genannten Salzlösungen in Kontakt gebracht. Dies kann darin bestehen, dass die beschichteten Metallplatten in die Metallsalzlösungen eingetaucht, mit diesen Lösungen besprüht oder auch in kombinierten Tauch-/Sprüh-Verfahren behandelt werden. Die Behandlungszeit liegt bei 30 bis 120 sec, bevorzugt bei 90 sec. Die Salzlösungen haben dabei Temperaturen im Bereich von 4 bis 50 °C; bevorzugt wird eine Behandlung bei 20 °C.

Im Verlauf der Behandlung der beschichteten Metalloberfläche mit einer wässrigen Metallsalzlösung werden die Salze in die noch weiche orga- . nische Schicht eingebaut. Sie sind jedoch weiteren chemischen Reaktionen zugänglich und werden erfindungsgemäss in einem nachfolgenden Schritt mit einer Chrom enthaltenden wässrigen Lösung behandelt, wobei die jeweiligen organischen Metallsalze in die entsprechenden Chromate überführt werden.

Die für den Schritt der Überführung der wasserlöslichen Metallsalze in die entsprechenden Chromate benötigte wässrige Lösung enthält wasserlösliche sechswertige Chromverbindungen. Beispiele solcher Verbindungen sind Chromsäure, Kaliumdichromat, Magensiumdichromat, Kaliumchromat und Natriumchromat. Grundsätzlich kann jede Chrom enthaltende Verbindung verwendet werden, die in saurem wässrigem Medium Chrom(VI)-lonen bildet. Bevorzugte Quellen von Chrom(VI) sind Dichromate, beispielsweise Calciumdichromat. Derartige Lösungen können ebenfalls dadurch hergestellt werden, dass man wässrige Chromsäure-Lösungen mit entsprechenden Salzen, z.B. Calciumcarbonat, versetzt.

Es werden bevorzugt Lösungen verwendet, die neben sechswertigem auch dreiwertiges Chrom enthalten. Derartige Lösungen können nach dem Stand der Technik dadurch hergestellt werden, dass man Cr(VI) enthaltende Lösungen mit geeigneten Reduktionsmitteln partiell reduziert. Eine bekannte Möglichkeit besteht z.B. darin, Chromsäure-Lösungen mit Formaldehyd zu versetzen und dadurch einen Teil des Cr(VI) zu Cr(III) zu reduzieren.

Das molare Verhältnis von Cr(llI) zu Cr (VI) in den genannten Lösungen liegt dabei im Bereich von 0,3 bis 3:1. Die Lösungen enthalten insgesamt 1 bis 20 g Chrom pro Liter Anwendungslösung, bevorzugt 5 bis 15 g Chrom pro Liter Anwendungslösung.

Die Umwandlung der im ersten Verfahrensschritt in die organische Harzschicht eingebrachten Metallsalze in die entsprechenden Chromate geschieht ebenfalls nach aus dem Stand der Technik bekannten Methoden. Die Metalloberflächen können entweder in die Chrom enthaltenden wässrigen Lösungen eingetaucht oder mit ihnen besprüht oder auch nach kombinierten Tauch-/Sprüh-Verfahren behandelt werden. Die Behandlungszeit liegt im Bereich von 30 bis 120, bevorzugt bei 90 sec, bei Temperaturen von 4 bis 50 °C, bevorzugt bei 20 °C.

Derart mit einem organischen Harz autophoretisch beschichtete und mit einem Metallchromat gegen Korrosion zusätzlich geschützte Metalloberflächen werden anschliessend in an sich bekannter Weise getrocknet, wobei gegebenenfalls erhöhte Temperaturen von 90 bis 150 °C, bevorzugt von 110 °C angewendet werden. Die jeweils eingesetzte Temperatur ist dabei von dem für die Beschichtung verwendeten organischen Harz abhängig. Es wird dabei eine vollständig geschlossene organische Harzoberfläche gebildet, die aufgrund ihres Metallchromat-Gehaltes die Metalloberfläche deutlich besser gegen Korrosion schützt als nicht nachbehandelte oder nur mit Chromsäure nachbehandelte autophoretisch beschichtete Metalloberflächen.

Die Erfindung wird durch die nachstehenden Beispiele näher erläutert.

Allgemeine Arbeitsvorschrift:

Prüfbleche aus Stahl-Werkstoff Nr. 1.1405 (nach DIN; unlegierter Stahl, kaltgewalzt Tiefziehqualität; dieser Werkstoff wird als Karosserieblech in der Automobilindustrie eingesetzt) wurden in einem Beschichtungsbad folgender Zusammensetzung während 90 sec bei 20 ± 2 °C beschichtet:
18,2 Gew.-% einer anionisch stabilisierten Harzdispersion mit 33% Bindemittel;
5,0 Gew.-% einer sauren wässrigen Eisen(III)-fluoridlösung ;
76,8 Gew.-% vollentsalztes Wasser.

Nach dem anschliessenden Spülen während 30 bis 60 sec in Wasser wurden die Prüfbleche während 90 sec bei 20°C in die Metallsalzlösung-siehe Tabelle 1 - getaucht und anschliessend 90 sec lang bei 20 °C in einer Lösung, welche 6,15 g/I Chrom(III) und 10,9 g/I Chrom(VI) enthielt, gespült. Danach wurden die Prüfbleche 30 min. bei 110 °C im Ofen getrocknet.

Erläuterungen:
a) pH 6,3, mit Ethansäure eingestellt auf 4,9
b) pH 7,8, mit Ethansäure eingestellt auf 5,3

An den so hergestellten Prüfblechen wurde der Korrosionsschutz gemäss DIN 5316 und VW-Prüfvorschrift Nr. 3.17.1 vom 06.01.1981 (Steinschlag-Salzsprühtest) geprüft. Die Prüfbleche wurden 240 Std. bzw. 480 Std. belastet und nach 1 Std. Erholungszeit beurteilt.

Beim Salzsprühtest gemäss DIN 53167 wurde die Unterwanderung (in mm) an der Ritzspur bewertet.

Bei der VW-Prüfvorschrift wurden die Testbleche mit Stahlschrot beschossen, der Salzsprühtest gemäss DIN 50021 durchgeführt, die Testbleche nach 1 Std. Ruhezeit erneut mit Stahlschrot beschossen und die Anzahl und Grösse der entstandenen Durchschläge bewertet. Die Bewertung reichte von K 1 = 2% beschädigter Fläche bis K 10 = 90% beschädigter Fläche.

In Tabelle 2 ist die Beurteilung der Prüfbleche enthalten.

## Patentansprüche

1. Verfahren zur Verbesserung des Korrosionsschutzes autophoretisch abgeschiedener Harzschichten, auf Metalloberflächen, wobei man die nach an sich bekannten Methoden gereinigten, mit einem beliebigen organischen Harz autophoretisch beschichteten und gegebenenfalls mit Wasser gespülten Metalloberflächen
a) mit einer wässrigen Lösung eines gut in Wasser löslichen Salzes eines Metalles aus der Gruppe Strontium, Barium, Blei, Nickel, Kupfer und Zink bei einem pH-Wert im Bereich von 4,5 bis 8,5 in Kontakt bringt,
b) die in dem organischen Film verbleibenden Metallsalze durch Behandlung mit einer sechswertiges und gegebenenfalls auch dreiwertiges Chrom enthaltenden wässrigen Lösung in Chromate überführt und
c) die Metallchromate enthaltende organische Schicht in an sich bekannter Weise trocknet und/ oder bei erhöhter Temperatur einbrennt.

2. Verfahren nach Anspruch 1, dadurch gekennzeichnet, dass Blei- oder Nickel-Salze bei einem pH-Wert im Bereich von 4,9 bis 5,3 verwendet werden.

3. Verfahren nach Ansprüchen 1 und 2, dadurch gekennzeichnet, dass man Salze organischer Carbonsäuren oder Dicarbonsäuren verwendet.

4. Verfahren nach Anspruch 3, dadurch gekennzeichnet, dass man Ethanate (Acetate) verwendet.

5. Verfahren nach Ansprüchen 1 bis 4, dadurch gekennzeichnet, dass man den Metallgehalt auf einen Wert von 1 bis 10 g Metallion pro Liter Anwendungslösung, bevorzugt auf einen Wert von 2,5 bis 7 g Metallion pro Liter Anwendungslösung, einstellt.

6. Verfahren nach Ansprüchen 1 bis 5, dadurch gekennzeichnet, dass man zur Umwandlung der Metallsalze in die entsprechenden Chromate wässrige Lösungen verwendet, die eine wasserlösliche (Chrom(Vi)-Verbindung enthalten.

7. Verfahren nach Ansprüchen 1 bis 6, dadurch gekennzeichnet, dass man als wasserlösliche Chrom(VI)-Verbindung eine Verbindung aus der Gruppe Chromsäure, Kaliumdichromat, Magnesiumdichromat, Calciumdichromat, Natriumchromatund Kaliumchromat verwendet.

8. Verfahren nach Ansprüchen 1 bis 7, dadurch gekennzeichnet, dass man als wasserlösliche Chrom(VI)-Verbindung Dichromate, bevorzugt Calciumdichromat, verwendet.

9. Verfahren nach Ansprüchen 1 bis 8, dadurch gekennzeichnet, dass man aus wässriger Chromsäure und Calciumcarbonat-Lösungen hergestelltes Calciumdichromat verwendet.

10. Verfahren nach Ansprüchen 1 bis 5, dadurch gekennzeichnet, dass man zur Überführung der Metallsalze in die entsprechenden Dichromate wässrige, Chrom(VI) und Chrom(III) enthaltende Lösungen verwendet.

11. Verfahren nach Anspruch 10, dadurch gekennzeichnet, dass man Lösungen verwendet, in denen das Molverhältnis Cr(III):Cr(VI) im Bereich von 0,3 bis 3:1 liegt.

12. Verfahren nach Ansprüchen 1 bis 11, dadurch gekennzeichnet, dass man 1 bis 20 g Chrom pro Liter Anwendungslösung, bevorzugt 5 bis 15 g Chrom pro Liter Anwendungslösung enthaltende wässrige Lösungen verwendet.

13. Verfahren nach Ansprüchen 1 bis 12, dadurch gekennzeichnet, dass die Behandlungszeit der autophoretisch beschichteten Metalloberflächen mit den Metallsalz- und Chromlösungen im Bereich von 30 bis 120 sec, bevorzugt bei 90 sec liegt.

14. Verfahren nach Ansprüchen 1 bis 13, dadurch gekennzeichnet, dass die ein Metallsalz bzw. eine Chromverbindung enthaltenden wässrigen Lösungen eine Temperatur im Bereich von 4 bis 50 °C, bevorzugt eine Temperatur von 20 °C haben.

## Revendications

1. Procédé pour améliorer la protection contre la corrosion des couches résineuses déposées par autophorèse sur des surfaces métalliques, dans lequel les surfaces métalliques nettoyées par des méthodes connues en elles-mêmes, enduites par autophorèse d'une résine organique quelconque et éventuellement rincées à l'eau,
a) sont mises en contact avec une solution aqueuse d'un sel à bonne solubilité dans l'eau d'un métal du groupe strontium, baryum, plomb, nickel, cuivre et zinc à une valeur de pH dans l'intervalle de 4,5 à 8,5,
b) on convertit les sels métalliques restés dans le film organique, par traitement avec une solution aqueuse contenant du chrome hexavalent et éventuellement aussi du trivalent, en des chromates et
c) on sèche d'une manière connue en elle-même la couche organique contenant les chromates métalliques et/ou on la cuît à une température plus élevée.

2. Procédé selon la revendication 1, caractérisé en ce qu'on utilise des sels de plomb ou de nickel à une valeur de pH dans l'intervalle de 4,9 à 5,3.

3. Procédé suivant les revendications 1 et 2, caractérisé en ce qu'on utilise des sels d'acides carboxyliques ou d'acides dicarboxyliques organiques.

4. Procédé suivant la revendication 3, caractérisé en ce qu'on utilise des éthanoates (acétates).

5. Procédé suivant les revendications 1 à 4, caractérisé en ce qu'on règle la teneur en métal à une valeur de 1 à 10 g d'ions métalliques par litre de solution d'application, de préférence à une valeur de 2,5 à 7 g d'ions métalliques par litre de solution d'application.

6. Procédé suivant les revendications 1 à 5, caractérisé en ce qu'on utilise pour la conversion des sels métalliques en les chromates correspondants des solutions aqueuses qui contiennent un composé de chrome (VI) soluble dans l'eau.

7. Procédé selon les revendications 1 à 6, caractérisé en ce qu'en tant de composé de chrome (VI) soluble dans l'eau on utilise un composé du groupe acide chromique, bichromate de potassium, bichromate de magnésium, bichromate de calcium, chromate de sodium et chromate de potassium.

8. Procédé selon les revendications 1 à 7, caractérisé en ce qu'en tant que composé de chrome (VI) soluble dans l'eau on utilise des bichromates, de préférence du bichromate de calcium.

9. Procédé selon les revendications 1 à 8, caractérisé en ce qu'on utilise du bichromate de calcium préparé à partir de solutions aqueuses d'acide chromique et de carbonate de calcium.

10. Procédé selon les revendications 1 à 5, caractérisé en ce que pour la conversion des sels métalliques en les bichromates correspondants on utilise des solutions aqueuses contenant du chrome (VI) et du chrome (III).

11. Procédé suivant la revendication 10, caractérisé en ce qu'on utilise des solutions dans lesquelles le rapport molaire Cr (III) : Cr (VI) se situe dans l'intervalle de 0,3 à 3:1.

12. Procédé selon les revendications 1 à 11, caractérisé en ce qu'on utilise 1 à 20 g de chrome par litre de solution d'application, de préférence 5 à 15 g de chrome par litre de solution d'application.

13. Procédé selon les revendications 1 à 12, caractérisé en ce que la durée du traitement des surfaces métalliques enduites par autophorèse avec les solutions de sel métallique et de chrome se situe dans l'intervalle de 30 à 120 secondes, de préférence pendant 90 secondes.

14. Procédé selon les revendications 1 à 13, caractérisé en ce que les solutions aqueuses contenant un sel métallique ou un composé de chrome ont une température dans l'intervalle de 4 à 50 °C, de préférence une température de 20 °C.

## Claims

1. A process for improving the protection against corrosion of resin coatings applied autophoretically to metal surfaces, the metal surfaces cleaned by methods known per se, coated autophoretically with an organic resin and, optionally, rinsed with water being
a) contacted with an aqueous solution of a readily water-soluble salt of a metal from the group comprising strontium, barium, lead, nickel, copper and zinc at a pH value in the range from 4.5 to 8.5,
b) the metal salts which remain in the organic film being converted into chromates by treatment with an aqueous solution containing hexavalent and, optionally, trivalent chromium and
c) the organic layer containing metal chromates being dried and/or baked at elevated temperature by methods known per se.

2. A process as claimed in claim 1, characterized in that lead or nickel salts are used at a pH value in the range from 4.9 to 5.3.

3. A process as claimed in claims 1 and 2, characterized in that salts of organic carboxylic acids or dicarboxylic acids are used.

4. A process as claimed in claim 3, characterized in that ethanates (acetates) are used.

5. A process as claimed in claims 1 to 4, characterized in that the metal content is adjusted to a value of from 1 to 10 g metal ions per litre in-use solution and preferable to a value of from 2.5 to 7 g metal ions per litre in-use solution.

6. A process as claimed in claims 1 to 5, characterized in that aqueous solutions containing a water-soluble chromium(VI) compound are used for converting the metal salts into the corresponding chromates.

7. A process as claimed in claims 1 to 6, characterized in that a compound from the group comprising chromic acid, potassium dichromate, magnesium dichromate, calcium dichromate, sodium chromate and potassium chromate is used as the water-soluble chromium(VI) compound.

8. A process as claimed in claims 1 to 7, characterized in that dichromates, preferably calcium dichromate, are used as the water-soluble chromium(VI) compound.

9. A process as claimed in claims 1 to 8, characterized in that calcium dichromate prepared from aqueous chromic acid and calcium carbonate solutions is used.

10. A process as claimed in claims 1 to 5, characterized in that aqueous solutions containing chromium(VI) and chromium(III) are used for converting the metal salts into the corresponding dichromates.

11. A process as claimed in claim 10, characterized in that solutions in which the molar ratio of Cr(III) to Cr(VI) is from 0.3 to 3:1 are used.

12. A process as claimed in claims 1 to 11, characterized in that aqueous solutions containing 1 to 20 g chromium per litre in-use solution and preferably 5 to 15 g per litre in-use solution are used.

13. A process as claimed in claims 1 to 12, characterized in that the autophoretically coated metal surfaces are treated with the metal salt and chromium solutions for 30 to 120 seconds and preferably for 90 seconds.

14. A process as claimed in claims 1 to 13, characterized in that the aqueous solutions containing a metal salt or a chromium compound have a temperature in the range from 4 to 50 °C and preferably a temperature of 20 °C.
